# FASCICULE DE BREVET EUROPEEN

(11) **EP 1 159 469 B1**
(45) Date de publication et mention de la délivrance du brevet: **21.04.2004**
(21) Numéro de dépôt: 00901692.4
(22) Date de dépôt: 01.02.2000
(51) Int. Cl.: C25C 3/08

(54) **CATHODE GRAPHITE IMPREGNEE POUR L'ELECTROLYSE DE L'ALUMINIUM**
IMPRÄGNIERTE GRAPHITKATHODE FÜR DIE ALUMINIUM-ELEKTROLYSE
IMPREGNATED GRAPHITE CATHODE FOR ELECTROLYSIS OF ALUMINIUM

(30) Priorité: 02.02.1999 FR 9901322
(43) Date de publication de la demande: 05.12.2001
(73) Titulaire: CARBONE SAVOIE, 69200 Venissieux (FR)
(72) Inventeur: PAULUS, Régis, F-69390 Vourles (FR); DREYFUS, Jean-Michel, F-69006 Lyon (FR)
(74) Mandataire: Maureau, Philippe
(86) Numéro de dépôt international: PCT/FR2000/000233
(87) Numéro de publication internationale: WO 2000/046427

(56) Documents cités:
- EP-A- 0 132 647
- EP-A- 0 562 591
- CHEMICAL ABSTRACTS, vol. 73, no. 22, 30 novembre 1970 (1970-11-30) Columbus, Ohio, US; abstract no. 111417, KOZAR, LASZLO ET AL: "Improvement of the properties of carbon blocks by impregnation, especially for use as aluminum cell cathodes" XP002117128 cité dans la demande & BANYASZ. KOHASZ. LAPOK, KOHASZ. (1970), 103(6), 279-82,1970,
- DATABASE WPI Week 9102 Derwent Publications Ltd., London, GB; AN 1991-010998 XP002117129 & JP 02 283677 A (IBIDEN CO LTD) cité dans la demande
- DATABASE WPI Week 7940 Derwent Publications Ltd., London, GB; AN 729962B XP002117130 & JP 54 027313 B (NIPPON CARBON CO LTD), 8 septembre 1979 (1979-09-08) cité dans la demande
- WINNACKER-KÜCHLER: 'Chemische Technologie II', CARL-HANSER VERLAG, BAND 3, SEITEN 279-301, MÜNCHEN-WIEN

## Description

La présente invention a pour objet *un procédé de fabrication d'une cathode graphite pour l'électrolyse de l'aluminium, et* une cathode graphite *obtenue par ce procédé*.

Dans le procédé électrolytique utilisé dans la plupart des usines de production d'aluminium, une cuve d'électrolyse comprend, dans un caisson métallique gainé de réfractaires, une sole cathodique composée de plusieurs blocs cathodiques juxtaposés. Cet ensemble constitue le creuset qui, rendu étanche par de la pâte de brasque, est le siège de la transformation, sous l'action du courant électrique, du bain électrolytique en aluminium. Cette réaction a lieu à une température supérieure en général à 950°C.

Pour résister aux conditions thermiques et chimiques prévalant lors du fonctionnement de la cuve et satisfaire à la nécessité de conduction du courant d'électrolyse, le bloc cathodique est fabriqué à partir de matériau carboné. Ces matériaux vont du semi-graphitique au graphite. Ils sont mis en forme par extrusion ou par vibrotassage après malaxage des matières premières :
- soit un mélange de brai, d'anthracite calciné et/ou de graphite dans le cas des matériaux semi-graphitiques et graphitiques. Ces matériaux sont ensuite cuits à environ 1 200°C. La cathode graphitique ne contient pas d'anthracite. La cathode fabriquée à partir de ces matériaux est communément appelée cathode carbone,
- soit un mélange de brai, de coke avec ou sans graphite dans le cas des graphites. Dans ce cas les matériaux sont cuits à environ 800°C, puis graphitisés à plus de 2 400°C. Cette cathode est appelée cathode graphite.

Il est connu d'utiliser des cathodes carbone, qui cependant ont des caractéristiques électriques et thermiques moyennes, ne convenant plus aux conditions de fonctionnement des cuves modernes, notamment de forte intensité de courant. La nécessité de réduire la consommation d'énergie, et la possibilité d'augmenter l'intensité du courant, notamment dans des installations existantes, a promu l'utilisation des cathodes graphite.

Le traitement de graphitisation de la cathode graphite, à plus de 2 400°C, permet l'augmentation des conductivités électrique et thermique, créant ainsi les conditions suffisantes à un fonctionnement optimisé d'une cuve d'électrolyse. La consommation d'énergie diminue en raison de la baisse de la résistance électrique de la cathode. Une autre façon de profiter de cette baisse de résistance électrique consiste à augmenter l'intensité du courant injecté dans la cuve, permettant ainsi une augmentation de la production d'aluminium. La valeur élevée de la conductibilité thermique de la cathode permet alors l'évacuation de l'excès de chaleur généré par l'augmentation d'intensité. De plus, les cuves à cathode graphite apparaissent moins instables électriquement, c'est-à-dire comportant moins de fluctuation des potentiels électriques, que les cuves à cathodes carbone.

Toutefois, il s'est révélé que les cuves équipées de cathodes graphite présentent une durée de vie plus faible que les cuves équipées de cathodes carbone. Les cuves à cathodes graphite deviennent inutilisables par un enrichissement trop élevé en fer de l'aluminium, qui résulte de l'attaque de la barre cathodique par l'aluminium. Le métal atteint la barre par suite de l'érosion du bloc graphite. Bien qu'une érosion des cathodes carbone soit également constatée, elle est beaucoup plus faible et n'altère pas la durée de vie des cuves qui deviennent inutilisables pour d'autres causes que l'érosion de la cathode.

Au contraire, l'usure des cathodes graphite est suffisamment rapide pour devenir la première cause de mortalité des cuves d'électrolyse de l'aluminium à un âge que l'on peut qualifier de précoce par rapport aux durées de vie enregistrées pour les cuves équipées de cathodes carbone. Ainsi on enregistre les vitesses d'usure suivantes pour les différents matériaux :

| **Cathode** | **vitesse d'usure (mm/an)** |
|---|---|
| Carbone, semi-graphitique | 10-20 |
| Carbone, graphitique | 20-40 |
| graphite | 40-80 |

La figure 1 du dessin schématique annexé montre un bloc cathodique 3, avec les barres cathodiques d'amenée de courant 2, dont le profil initial est désigné par la référence 4. Le profil d'érosion 5, représenté en pointillés, montre que cette érosion est accentuée aux extrémités du bloc cathodique.

La vitesse d'érosion d'un bloc cathodique graphite est, par conséquent, son point faible, et son attrait économique en terme de gain de production peut disparaître si la durée de vie ne peut pas être augmentée.

Bien que partant de matières premières différentes, les cathodes carbone et les cathodes graphite sont constituées, dans le produit fini, de grains solides graphite, et diffèrent essentiellement par le traitement thermique imposé au liant. Le brai du produit graphitique est traité pendant la cuisson du produit à une température voisine de 1 200°C. Le liant de la cathode graphite est porté, durant la graphitisation, à une température supérieure à 2 400°C et est donc transformé en graphite.

La porosité des cathodes, carbone et graphite, résulte de la cokéfaction du liant. Or cette porosité est envahie pendant le fonctionnement des cuves par les produits d'électrolyse, principalement des fluorures de sodium et d'aluminium. Ces produits sont donc en contact avec le carbone ou le graphite issu du liant.

Le document Chemical Abstract vol. 73 n° 22 enseigne l'imprégnation de cathodes pour boucher la porosité et empêcher la pénétration de produits réactifs. Cette imprégnation est réalisée par des produits autres que le brai et le goudron qui, selon l'auteur, ne sont pas efficaces car ils ne mouillent pas assez de carbone.

Le document JP 02 283 677 concerne des électrodes pour usinage par électroérosion. Les électrodes sont imprégnées et recuites avant de subir un traitement thermique de graphitisation à 2600-3000°C.

Le document EP 0 562 591 concerne une méthode d'imprégnation à température ambiante de blocs carbone et graphite, à partir de brais traités par des résines pour obtenir des rendements d'imprégnation supérieurs à 40 %, après carbonisation de l'imprégnant. Ce document ne vise ni l'électrolyse de l'aluminium, ni le problème de l'érosion des cathodes graphite.

Le document JP 54 027 313 concerne une électrode imprégnée de résines, pour la production de chlore.

Le but de l'invention est de fournir *un procédé de fabrication* d'une cathode graphite dont la durée de vie soit augmentée.

*A cet effet, ce procédé consiste :*
- *à former un corps à base de produit carboné, notamment à partir de coke, avec ou sans graphite, et de brai,*
- *à faire subir à ce corps un traitement thermique à plus de 2 400° C, afin de réaliser une opération de graphitisation pour obtenir une cathode graphite,*
- *à imprégner au moins une partie de la cathode à l'aide d'un produit carboné,*
- *et à cuire la cathode ainsi imprégnée à une température inférieure à 1 600° C, pour assurer la formation dans les pores de la structure d'une couche de carbone non graphité qui protège le liant graphité de l'érosion.*

Le produit carboné cuit à moins de 1 600°C assure à l'intérieur de la porosité de la cathode, une protection du liant graphité, et améliore la résistance à l'érosion de la cathode. Ce produit se dépose sur le liant graphité en tapissant la porosité. En s'interposant entre les produits du bain et le liant graphite, le produit d'imprégnation empêche la dégradation de ce dernier par réaction avec les composants du bain migrant dans la porosité de la cathode. De par son traitement thermique à basse température, en comparaison avec un graphite, le produit d'imprégnation est plus résistant aux attaques des composants du bain.

Le produit carboné protégeant le liant graphité est choisi parmi les brais de houille et les brais de pétrole.

Suivant un mode de mise en oeuvre, le procédé d'obtention d'une telle cathode consiste à injecter le produit carboné, protégeant le liant graphité, sous forme liquide dans la porosité. A titre d'exemple, si le produit carboné d'imprégnation est un brai de houille, celui-ci est chauffé à une température de l'ordre de 200°C pour obtenir une viscosité satisfaisante.

Un procédé de réalisation de la cathode selon l'invention consiste tout d'abord, de façon connue en soi, à réaliser une cathode à partir de coke, avec ou sans graphite, et de brai subissant un traitement thermique à plus de 2 400°C, à placer cette cathode dans un autoclave après un éventuel préchauffage à une température correspondant à la température à laquelle le produit d'imprégnation possède la viscosité souhaitée, à faire le vide dans l'autoclave, à faire pénétrer dans l'autoclave le produit d'imprégnation sous forme liquide, jusqu'à immersion totale de la cathode, et à casser le vide dans l'autoclave par injection d'un gaz sous pression pour permettre, suivant la durée du traitement, le remplissage partiel ou total de la porosité de la cathode par le produit d'imprégnation, à ramener l'autoclave à la pression atmosphérique, à sortir la cathode de l'autoclave, et enfin, après refroidissement éventuel, à réaliser un traitement thermique à une température inférieure à 1 600°C, mais suffisante pour réaliser le durcissement et/ou la cokéfaction du produit d'imprégnation, assurant la formation d'une couche de carbone non graphité, qui protège le liant graphité de l'érosion.

Le traitement thermique réalisé après imprégnation vise à stabiliser le produit d'imprégnation. Il peut avoir lieu dans des installations spécialisées ou lors du préchauffage de la cuve d'électrolyse et du fonctionnement de celle-ci.

Il peut être noté que l'imprégnation peut être réalisée sur l'ensemble de la cathode, ou seulement sur une partie de celle-ci. Dans la mesure où l'on ne souhaite qu'une imprégnation partielle, il convient d'imperméabiliser la surface du bloc à traiter, ou alors de n'immerger que partiellement le bloc dans le liquide d'imprégnation.

Afin de renforcer l'action du traitement, il est possible de procéder si besoin est, à plusieurs cycles successifs d'imprégnation et de recuisson.

De toute façon, l'invention sera bien comprise à l'aide de la description qui suit, en référence au dessin schématique annexé représentant, à titre d'exemple non limitatif, une cathode en graphite, ainsi qu'une installation d'imprégnation d'une cathode :
Figure 1 est une vue schématique d'une cathode ;
Figure 2 est une vue d'une installation d'imprégnation d'une cathode par un produit carboné.

La figure 1 a été décrite précédemment pour montrer le profil d'érosion d'une cathode graphite après un certain temps d'utilisation.

La figure 2 représente une installation d'imprégnation comprenant un autoclave 6 destiné à recevoir une cathode graphite 3. Cet autoclave 6 peut être mis en communication avec un réservoir 7 de stockage du produit d'imprégnation carboné, par un conduit 8, ainsi qu'avec une source de dépression par un conduit 9 et avec une source de gaz sous pression par un conduit 10.

Après obtention, de façon traditionnelle, d'un bloc graphite destiné à former une cathode, avec opération de graphitisation à plus de 2 400°C, ce bloc cathode 3 est placé dans l'autoclave 6. Le produit 12 carboné est stocké dans le réservoir 7, et éventuellement chauffé pour se trouver à un état liquide avec une viscosité assurant une pénétration aisée dans la porosité de la cathode. Le bloc graphite 3 et l'autoclave sont chauffés à la même température.

Le vide est réalisé dans l'autoclave 6 par ouverture du conduit 9.

Tout en conservant l'autoclave sous vide, le produit carboné 12 est admis dans l'autoclave 6 jusqu'à immersion totale du bloc graphite 3. Le conduit 8 étant alors fermé, le vide est cassé par l'injection d'un gaz sous pression par le conduit 10. Sous l'action de la pression hydrostatique ainsi créée, l'imprégnant pénètre dans la porosité du produit. La durée du traitement est calculée pour permettre un envahissement total ou partiel de la porosité du produit.

Enfin la pression est ramenée à la pression atmosphérique, le bloc graphite 3 est sorti de l'autoclave et refroidi s'il y a lieu. Le bloc graphite peut alors subir une opération de traitement thermique à une température inférieure à 1 600°C, ce traitement thermique étant fonction de la nature du produit carboné 12.

Un exemple de traitement de cathode graphite est décrit ci-après.

### Exemple

Une cathode graphite entière de dimensions 650*450*3300 est imprégnée par du brai imprégnant. Le brai imprégnant est un brai de houille de point Mettler égal à 95°C et le taux d'insolubles dans le toluène est inférieur à 6 %. Le brai est préchauffé à une température de 200°C pour laquelle sa viscosité est inférieure à 150 cP. Le produit est chauffé dans un autoclave à la température de 200°C. Une fois la température atteinte, l'autoclave est mis sous vide jusqu'à atteindre un vide résiduel inférieur à 10 mm de mercure (760 mm de mercure = 101 300 Pa). Le brai chaud est alors admis dans l'autoclave par aspiration. La cathode étant immergée dans le brai, la vanne d'admission du brai est fermée et de l'azote gazeux est injecté dans l'autoclave à la pression de 10 bars (1 bar = 10⁵ Pa). Après une heure de mise sous pression, l'autoclave est ouvert et le produit est refroidi.

La comparaison des poids de la cathode avant et après traitement permet de calculer un gain de poids de 19 %. Un calcul théorique basé sur la porosité du produit et la densité du brai d'imprégnation permet de conclure qu'avec une telle reprise l'ensemble de la porosité de la cathode est remplie d'imprégnant. Le produit est ensuite cuit en atmosphère réductrice à une température voisine de 1 000°C. L'opération de cuisson entraîne à nouveau l'ouverture de la porosité, en laissant une partie de l'imprégnant dans la porosité. Les caractéristiques de la cathode imprégnée sont comparées à celle de la cathode non-imprégnée :

| **cathode graphite** | **non- imprégnée** | **imprégnée** | **variation (%)** |
|---|---|---|---|
| densité apparente | 1,593 | 1,744 | + 9,5 |
| résistance à la flexion (MPa) | 10,6 | 17,3 | + 63,5 |

Après cuisson le gain de poids est de 9,5 % et le gain de résistance à la flexion est très important, ce qui prouve le bouchage des microfissures par le brai imprégnant et ainsi un bon mouillage du brai imprégnant sur le brai graphité.

Comme il ressort de ce qui précède, l'invention apporte une grande amélioration à la technique existante, en fournissant une cathode graphite de structure traditionnelle, dont les qualités de conductivité électrique et thermique sont totalement maintenues, et dont l'usure est fortement limitée par rapport à une cathode traditionnelle.

Comme il va de soi, l'invention ne se limite pas à la seule forme d'exécution de cette cathode, ni au seul mode de mise en oeuvre du procédé, décrits ci-dessus à titre d'exemples, elle en embrasse au contraire toutes les variantes. C'est ainsi notamment qu'il serait possible de faire subir à un bloc graphite plusieurs traitements successifs, éventuellement à partir de plusieurs produits carbonés différents ou de ne réaliser un traitement que sur une surface du bloc, par exemple correspondant aux extrémités de la cathode, sans que l'on sorte pour autant du cadre de l'invention. La création du vide, la mise sous pression ou l'immersion totale ne sont pas nécessaires si l'on veut réaliser un traitement par trempage ou un traitement localisé d'une zone prédéfinie de la cathode.

## Revendications

1. *Procédé de fabrication d'une cathode graphite pour l'électrolyse de l'aluminium, dont la résistance à l'érosion est améliorée, **caractérisé en ce qu'**il consiste :*
- *à former un corps à base de produit carboné, notamment à partir de coke, avec ou sans graphite, et de brai,*
- *à faire subir à ce corps un traitement thermique à plus de 2 400° C, afin de réaliser une opération de graphitisation pour obtenir une cathode graphite,*
- *à imprégner au moins une partie de la cathode à l'aide d'un produit carboné,*
- *et à cuire la cathode ainsi imprégnée à une température inférieure à 1 600° C, pour assurer la formation dans les pores de la structure d'une couche de carbone non graphité qui protège le liant graphité de l'érosion.*

2. *Procédé selon la* revendication 1, **caractérisé en ce que** le produit carboné (12) *utilisé pour l'imprégnation* est choisi parmi les brais de houille et de pétrole.

3. *Procédé selon l'une des revendications 1 et 2, **caractérisé en ce qu'**il consiste à procéder successivement à plusieurs opérations d'imprégnation, suivies chacune d'une cuisson à une température inférieure à 1 600° C.*

4. *Procédé selon la revendication 3, **caractérisé en ce qu'**il consiste à réaliser plusieurs imprégnations successives, à l'aide de plusieurs produits carbonés différents.*

5. *Procédé selon l'une des revendications 1 et 2, **caractérisé en ce qu'**il consiste à réaliser l'imprégnation de la totalité de la cathode.*

6. *Procédé selon l'une des revendications 1 à 4, **caractérisé en ce qu'**il consiste à réaliser l'imprégnation d'une partie seulement de la surface de la cathode.*

7. *Procédé selon la revendication 6, **caractérisé en ce qu'**il consiste à réaliser seulement l'imprégnation des zones correspondant aux extrémités de la cathode.*

8. Procédé de réalisation d'une cathode graphite selon l'une quelconques des revendications 1 à *7*, **caractérisé en ce qu'**il consiste à injecter le produit carboné (12), protégeant le liant graphité, à une température telle que ce produit possède une viscosité inférieure à 150 cP.

9. Procédé de réalisation d'une cathode graphite selon la revendication *8*, **caractérisé en ce qu'**il consiste tout d'abord, de façon connue en soi, à réaliser une cathode (3) à partir de coke, avec ou sans graphite, et de brai subissant un traitement thermique à plus de 2 400°C, à placer cette cathode dans un autoclave (6) après un éventuel préchauffage à une température correspondant à la température à laquelle le produit d'imprégnation (12) possède la viscosité souhaitée, à faire le vide dans l'autoclave (6), à faire pénétrer dans l'autoclave le produit d'imprégnation (12) sous forme liquide, jusqu'à immersion totale de la cathode (3), et à casser le vide dans l'autoclave par injection d'un gaz sous pression pour permettre, suivant la durée du traitement, le remplissage partiel ou total de la porosité de la cathode par le produit d'imprégnation, à ramener l'autoclave (6) à la pression atmosphérique, à sortir la cathode (3) de l'autoclave, et enfin, après refroidissement éventuel, à réaliser un traitement thermique à une température inférieure à 1 600°C, mais suffisante pour réaliser la cokéfaction du produit d'imprégnation, assurant la formation d'une couche de carbone non graphité, qui protège le liant graphité de l'érosion.

10. *Cathode graphite à résistance à l'érosion améliorée, obtenue par un procédé selon l'une quelconques des revendications précédentes.*

## Patentansprüche

1. Verfahren zur Herstellung einer Graphitkathode für die Elektrolyse von Aluminium, deren Erosionsfestigkeit verbessert ist, **dadurch gekennzeichnet, dass** es daraus besteht:
- einen Körper auf der Basis eines kohlenstoffhaltigen Produkts, Insbesondere aus Koks, mit oder ohne Graphit, und aus Pech auszubilden,
- diesen Körper einer Wärmebehandlung über 2400°C zu Zwecken eines Graphitisationsvorgangs zu unterziehen, um eine Graphitkathode zu erhalten,
- zumindest einen Teil der Kathode mit einem kohlenstoffhaltigen Produkt zu durchtränken,
- und die so durchtränkte Kathode bei einer Temperatur unter 1600°C zu glühen, um in den Poren der Struktur die Ausbildung einer nicht graphitierten Kohlenstoffschicht sicherzustellen, die das graphithaltige Bindemittel vor Erosion schützt.

2. Verfahren nach Anspruch 1, **dadurch gekennzeichnet, dass** das kohlenstoffhaltige Produkt (12), das für die Durchtränkung verwendet wird, aus Steinkohlen- oder Erdölpechen ausgewählt ist.

3. Verfahren nach einem der Ansprüche 1 oder 2, **dadurch gekennzeichnet, dass** es daraus besteht, nacheinander mehrere Durchtränkungsvorgänge vorzunehmen, denen jeweils eine Glühung bei einer Temperatur unter 1600°C folgt.

4. Verfahren nach Anspruch 3, **dadurch gekennzeichnet, dass** es daraus besteht, mehrere aufeinanderfolgende Durchtränkungen mit mehreren unterschiedlichen kohlenstoffhaltigen Produkten vorzunehmen.

5. Verfahren nach einem der Ansprüche 1 und 2, **dadurch gekennzeichnet, dass** es daraus besteht, eine Durchtränkung der gesamten Kathode vorzunehmen.

6. Verfahren nach einem der Ansprüche 1 bis 4, **dadurch gekennzeichnet, dass** es daraus besteht, eine Durchtränkung nur eines Teils der Oberfläche der Kathode vorzunehmen.

7. Verfahren nach Anspruch 6, **dadurch gekennzeichnet, dass** es daraus besteht, nur eine Durchtränkung der Bereiche vorzunehmen die den Enden der Kathode entsprechen.

8. Verfahren zur Herstellung einer Graphitkathode nach einem der Ansprüche 1 bis 7, **dadurch gekennzeichnet, dass** es daraus besteht, das kohlenstoffhaltige Produkt (12), das das graphithaltige Bindemittel schützt, bei einer solchen Temperatur zuzuführen, dass das Produkt eine Viskosität unter 150 cP besitzt.

9. Verfahren zur Herstellung einer Graphitkathode nach Anspruch 8, **dadurch gekennzeichnet, dass** es daraus besteht, zunächst, auf an sich bekannte Weise eine Kathode (3) aus Koks, mit oder ohne Graphit, und aus Pech herzustellen, indem sie einer Wärmebehandlung über 2400°C ausgesetzt wird, diese Kathode, nach einer eventuellen Vorerwärmung auf eine Temperatur, die der Temperatur entspricht, bei der das Durchtränkungsprodukt (12) die gewünschte Viskosität besitzt, in einen Druckkessel (6) einzubringen, im Druckkessel (6) einen Unterdruck herzustellen, das Durchtränkungsprodukt (12) in flüssiger Form in den Druckkessel bis zum vollständigen Eintauchen der Kathode (3) eindringen zu lassen, und den Unterdruck im Druckkessel durch Zuführen eines Druckgases zu unterbrechen, um während der Behandlungsdauer das teilweise oder vollständige Auffüllen der porösen Struktur der Kathode mit dem Durchtränkungsprodukt zu ermöglichen, den Druckkessel (6) wieder auf Normaldruck zu bringen, die Kathode (3) aus dem Druckkessel zu entnehmen und schließlich nach einer eventuellen Abkühlung eine Wärmebehandlung bei einer Temperatur unter 1600°C, die aber ausreicht, um das Verkoken des Durchtränkungsprodukts zu realisieren, vorzunehmen, was die Ausbildung einer nicht graphitierten Kohlenstoffschicht sicherstellt, die das graphithaltige Bindemittel vor Erosion schützt.

10. Graphitkathode mit verbesserter Erosionsfestigkeit, die durch ein Verfahren nach einem der vorstehenden Ansprüche erhalten wird.

## Claims

1. Method for producing a graphite cathode for the electrolysis of aluminium, of which the erosion resistance is improved, **characterized in that** it consists of :
- forming a body based on a carbon-containing product, in particular from coke, with or without graphite, and pitch,
- subjecting this body to a thermal treatment above 2400°C so as to perform a graphitization operation in order to obtain a graphite cathode,
- impregnating at least part of the cathode with the aid of a carbon-containing product,
- baking the cathode impregnated in this way at a temperature below 1600°C so as to ensure the formation in the pores of the structure of a layer of non-graphitized carbon that protects the graphitized binder from erosion.

2. Method according to claim 1, **characterized in that** the carbon-containing product (12) used for impregnation is chosen from coal and petroleum pitches.

3. Method according to one of claims 1 and 2, **characterized in that** it consists of successively performing several impregnating operations, each followed by baking at a temperature below 1600°C.

4. Method according to claim 3, **characterized in that** it consists of performing several successive impregnations with the aid of several different carbon-containing products.

5. Method according to one of claims 1 and 2, **characterized in that** it consists of impregnating all the cathode.

6. Method according to one of claims 1 to 4, **characterized in that** it consists of impregnating only part of the surface of the cathode.

7. Method according to claim 6, **characterized in that** it consists of only impregnating zones corresponding to the ends of the cathode.

8. Method for producing a graphite cathode according to any one of claims 1 to 7, **characterised in that** it consists of injecting the carbon-containing product (12), protecting the graphitized binder, at a temperature such that this product possesses a viscosity below 150 cP.

9. Method for producing a graphite cathode according to claim 8, **characterised in that** it consists first of all, in a known manner, of producing a cathode (3) from coke, with or without graphite, and pitch undergoing a thermal treatment at above 2400°C, of placing this cathode in an autoclave (6) after any preheating at a temperature corresponding to the temperature at which the impregnating product (12) possesses the desired viscosity, of producing a vacuum in the autoclave (6), of causing the impregnating product (12) in liquid form, to penetrate the autoclave until total immersion of the cathode (3), and of breaking the vacuum in the autoclave by injecting a gas under pressure so as to enable, during the duration of the treatment, the partial or total filling of the porosity of the cathode by the impregnating product, of bringing the autoclave (6) back to atmospheric pressure, of removing the cathode (3) from the autoclave, and finally, after any cooling, of performing a thermal treatment at a temperature below 1600°C, but that is sufficient to achieve coking of the impregnating product, ensuring the formation of a layer of non-graphitized carbon that protects the graphite binder from erosion.

10. Graphite cathode with improved erosion resistance, obtained by a method according to any one of the preceding claims.
